# EUROPÄISCHE PATENTANMELDUNG

(11) **EP 0 289 459 A1**
(43) Veröffentlichungstag der Anmeldung: **02.11.1988**
(21) Anmeldenummer: 88810254.8
(22) Anmeldetag: 21.04.1988
(51) Int. Cl.: C25D 11/22

(54) **Verfahren zur elektrolytischen Graufärbung von anodischen Oxidschichten auf Aluminium oder Aluminiumlegierungen**

(30) Priorität: 30.04.1987 CH 1651/87
(71) Anmelder: SCHWEIZERISCHE ALUMINIUM AG, CH-3965 Chippis (CH)
(72) Erfinder: Schneeberger, Fritz, CH-8200 Schaffhausen (CH); Steup, Heinz, D-7710 Donaueschingen (DE); Paulet, Jean-François, CH-8225 Siblingen (CH); Boetsch, Bruno, CH-8212 Neuhausen (CH)

(57) **Zusammenfassung**

Bei Verfahren zur elektrolytischen Graufärbung von anodischen Oxidschichten auf Aluminium oder seinen Legierungen werden Graufärbungen erzielt, die entweder nicht lichtecht sind, oder deren Farbton nicht reproduzierbar erzeugt werden kann. Darüberhinaus werden Elektrolytbäder von komplizierter Zusammensetzung verwendet.

Derartige Nachteile können vermieden werden, wenn das elektrolytische Färbebad mindestens ein Kupfersalz, das in Form eines organischen Komplexes vorliegt, sowie mindestens ein Molybdän- und/oder Vanadiumsalz enthält. Nach einem derartigen Verfahren lassen sich grossflächige Teile aus Aluminium oder Aluminiumlegierungen mit einem gleichmässigen, schattierungsfreien Grauton herstellen, die allen ästhetischen Ansprüchen genügen.

## Beschreibung

Die Erfindung betrifft ein Verfahren zur elektrolytischen Graufärbung von anodischen Oxidschichten auf Aluminium oder Aluminiumlegierungen.

Gleichzeitige elektrochemische Einlagerung von Metallen und organischen Farbstoffen im Anodisierbad führt nach der DE-OS 32 48 472 zu Färbungen der anodischen Oxidschicht. Durch Wahl komplementärer Farben von Metall und organischem Farbstoff lassen sich danach unbunte Farbtöne, unter anderem auch Grautöne, erzeugen. Nachteilig bei einem derartigen Färbeverfahren ist, dass die Färbung unter Lichteinwirkung an Farbkraft verliert. Ein weiterer wesentlicher Nachteil besteht darin, dass sich der organische Farbstoff während der Abscheidung im Elektrolyt, insbesondere bei niedrigen pH-Werten des Bades -- z.B. bei zinnhaltigem Bad mit einem ph-Wert um 1 -- zersetzt.

Nach der DE-OS 23 64 405 lassen sich Grautöne durch eine Kombinationsfärbung, bei der eine elektrolytische Metallsalzfärbung und nachfolgend eine Tauchbehandlung in wässriger Lösung einer Heteropolysäure aus Silizium oder Phosphor mit Molybdän oder Wolfram angewendet wird, erzeugen. Bei diesem Verfahren ist es schwierig, die zweite Stufe kontrolliert durchzuführen, was zur Folge hat, dass der erhaltene Graufarbton nicht über das gesamte einzufärbende Aluminium- oder Aluminiumlegierungshalbzeug gleichmässig verteilt ist, und dass der Farbton nicht reproduzierbar getroffen werden kann, denn während des Sealings treten immer wieder Farbtonveränderungen auf. Zudem ist die angeführte bevorzugte Zugabe von NaCl zum Färbebad korrosionstechnisch bedenklich.

Das in der DE-AS 25 20 955 angeführte elektrolytische Färbebad führt unter anderem ebenfalls zu Graufärbungen. Das Bad enthält Metallsalze und Sperrschichtbildner wie Phosphonsäuren und/oder Aminocarbonsäuren. Der Sperrschichtbildner soll die Qualität der Oxidschicht unter Farbgebung verbessern. Mit Beispiel 26 wird ein Färbeverfahren unter Grautonbildung angegeben, bei dem ein Elektrolyt mit Amoniummolybdat, Zinnsulfat, Schwefelsäure, Phosphonsäure, Glyzerin und Kresolschwefelsäure verwendet wird. Die Elektrolytbadführung ist bei diesem vorgeschlagenen Verfahren wiederum sehr schwierig, da der Elektrolyt bereits kompliziert aufgebaut ist und damit die elektrochemisch ablaufenden Reaktionen nur schwer beherrschbar sind. So können beispielsweise Ausfällungen nicht verhindert werden.

Angesichts dieser Gegebenheiten haben sich die Erfinder die Aufgabe gesetzt, ein Verfahren der eingangs erwähnten Art zu schaffen, welches bei Anwendung eines einfachen, d.h. aus wenigen Verbindungen bestehenden Elektrolyten aufgebaut ist und reproduzierbare Grautonfärbungen erzeugt, die über die gesamte Werkstücksoberfläche von Auge praktisch keine Schwankungen erkennen lassen. Ein weiteres, von obiger Aufgabenstellung an sich unabhängiges Ziel der Erfinder ist es, die Zusammensetzung des Elektrolyten so zu wählen, dass diese den heutigen allgemeinen Umweltschutzvorschriften genügt.

Erfindungsgemäss wird die gestellte Aufgabe durch ein Verfahren gelöst, welches sich nach dem Wortlaut des Anspruchs 1 auszeichnet.

Weitere Ausführungsformen des erfindungsgemässen Verfahrens sind durch die Merkmale der Ansprüche 2 bis 10 gekennzeichnet.

Zur Bildung des/der organische(n) Komplex(e) können mindestens eine aliphatische und/oder aromatische Carbon- und/oder Dicarbonsäure und/oder Aminocarbonsäure und/oder Alkanolamin verwendet werden.

Neben der Behebung der vorerwähnten Nachteile hat das erfindungsgemässe Verfahren den Vorteil, dass aufgrund der gleichmässigen Einfärbung grossflächige oder grossdimensionierte Aluminium oder Aluminiumlegierungsgegenstände mit einem Graufarbton versehen werden, der höchsten ästhetischen Anforderungen genügt. So können beispielsweise Fassadenbleche im Architekturbereich danach gefertigt werden, ohne dass ein im Grauton variierender Farbeffekt auftritt. Oder es können nach dem Verfahren lange -- mehrere Meter lange -- Profilleisten mit einem über die ganze Länge gleichbleibenden Grauton versehen werden. Dies ist beispielsweise dann von Vorteil, wenn mehrere eingefärbte Profilleisten aus verschiedenen Färbechargen an einem Objekt angebracht werden. Ein mühsames Zusammensuchen von Profilleisten aus verschiedenen Färbechargen mit etwa gleicher Grautonfärbung, wie es zumindest teilweise nach den vorbekannten Färbeverfahren notwendig ist, ist beim erfindungsgemässen Verfahren somit entbehrlich.

Darüber hinaus wirkt das erfindungsgemässe Verfahren in gleicher und einheitlicher Weise, d.h. ohne dass ein Unterschied erkennbar ist, bei gewalztem und gepressten Aluminium oder Aluminiumlegierungsmaterial. Bereits wenige µm dicke anodische Oxidschichten können nach dem erfindungsgemässen Verfahren mit einem einheitlichen Grauton versehen werden. Es hat sich insbesondere gezeigt, dass gefärbte Schichten von etwa 10 bis 25 µm für die gebräuchlichsten Anwendungszwecke besonders geeignet sind. Schichten dieser Dicke, insbesondere wenn sie in einem Färbebad erzeugt werden, welches neben mindestens einem Molybdän- und/oder Vanadiumsalz und mindestens einem organisch komplex gebundenen Kupfersalz noch zusätzlich Kupfer in nicht komplex gebundener Form enthält, haben sich vorteilhaft bewährt, beispielsweise bei Temperaturbeeinflussung, insbesondere durch die Einstrahlung von Sonnenlicht, wo Temperaturen von 65 bis 75 °C oder mehr gemessen wurden. Unter derartiger Beanspruchung riss die eingefärbte Oxidschicht nicht auf, der Grauton verfärbte sich nicht und dennoch bildet diese anodisch erzeugte, eingefärbte Oxidschicht genügend Schutz vor korrosiven Witterungseinflüssen.

## Patentansprüche

1. Verfahren zur elektrolytischen Graufärbung von anodischen Oxidschichten auf Aluminium oder Aluminiumlegierungen,
dadurch gekennzeichnet,
dass das elektrolytische Färbebad mindestens ein organisch komplex gebundenes Kupfersalz sowie mindestens ein Molybdän- und/oder Vanadiumsalz enthält.

2. Verfahren nach Anspruch 1, dadurch gekennzeichnet, dass das Bad zusätzlich Kupfer in nicht komplex gebundener Form enthält.

3. Verfahren nach einem der Ansprüche 1 oder 2, dadurch gekennzeichnet, dass zur elektrolytischen Färbung Gleichstrom oder gleichgerichteter Wechselstrom verwendet wird.

4. Verfahren nach einem der Ansprüche 1 bis 3, dadurch gekennzeichnet, dass zur elektrolytischen Färbung Wechselstrom verwendet wird.

5. Verfahren nach Anspruch 3 oder 4, dadurch gekennzeichnet, dass zur elektrolytischen Färbung Impulsstrom verwendet wird.

6. Verfahren nach einem der Ansprüche 1 bis 5, dadurch gekennzeichnet, dass vor der Färbung eine anodische Vorbehandlung mittels Gleichstrom oder Impulsstrom im Elektrolytfärbebad durchgeführt wird.

7. Verfahren nach einem der Ansprüche 1 bis 6, dadurch gekennzeichnet, dass die Grautonintensität und/oder Farbverschiebung in Richtung rotgrau, braungrau, grüngrau oder blaugrau durch die Höhe der angelegten Spannung beeinflusst wird.

8. Verfahren nach Anspruch 7, dadurch gekennzeichnet, dass die Spannung im Bereich von 5 bis 25 Volt liegt.

9. Verfahren nach einem der Ansprüche 1 bis 8, dadurch gekennzeichnet, dass als Gegenelektrodenmaterial Graphit verwendet wird.

10. Verfahren nach einem der Ansprüche 1 bis 8, dadurch gekennzeichnet, dass als Gegenelektrodenmaterial rostfreier Stahl oder Kupfer verwendet wird.
